# EUROPÄISCHE PATENTSCHRIFT

(11) **EP 0 058 257 B1**
(45) Veröffentlichungstag und Bekanntmachung des Hinweises auf die Patenterteilung: **10.10.1984**
(21) Anmeldenummer: 81201305.0
(22) Anmeldetag: 25.11.1981
(51) Int. Cl.: C23G 1/08, C23G 1/12, C09K 13/08

(54) **Beiz- und Entrostungspaste für Metalle**
Pickling and descaling paste for metals
Pâte à décaper et à dérouiller pour métaux

(30) Priorität: 14.02.1981 DE 3105508
(43) Veröffentlichungstag der Anmeldung: 25.08.1982
(73) Patentinhaber: METALLGESELLSCHAFT AG, 60015 Frankfurt (DE); Société Continentale Parker, 92111 Clichy (FR)
(72) Erfinder: Geldner, Joachim, Ing. grad., D-6000 Frankfurt am Main 56 (DE); Rones, Josef, Dipl.-Ing., D-6000 Frankfurt am Main (DE); Dänzel, Horst, D-6230 Frankfurt am Main 80 (DE)
(74) Vertreter: Fischer, Ernst, Dr.

## Beschreibung

Die Erfindung betrifft eine Beiz- und Entrostungspaste zum Reinigen von Metalloberflächen, insbesondere aus Stahl und/oder Aluminium, mit einem Gehalt an Fluoridionen.

Es ist üblich, von Metalloberflächen, z. B. aus Stahl und/oder Aluminium und deren Legierung, unansehnliche und korrosionsfördernde Oxidschichten, wie sie z. B. bei der Wärmebehandlung von Metallen (Schweißen) oder durch Wirkung der Umgebung entstehen, zu beseitigen. Dies geschieht überwiegend mit Säurelösungen z. B. auf Basis Salzsäure, Schwefelsäure, Phosphorsäure oder auch Flußsäure.

Insbesondere bei großen Teilen oder örtlicher Oxidbildung können auf die zu reinigender Stellen auch säurehaltige Pasten aufgebracht werden. Dadurch wird ein Teil der Oxide und das mit ihnen verhaftete Grundmetall aufgelöst, so daß die Oxide die Haftung zur Metalloberfläche verlieren. Sie werden nach angemessener Zeit mit Wasser abgespült bzw. durch Bürsten entfernt.

Eine derartige Beiz- oder Entrostungspaste auf Basis Phosphorsäure enthält z. B. als Verdickungsmittel verseifbares Öl oder eine in eine Seife überführbare Fettsäure (DE-AS 1082475).

Ein anderes bekanntes Reinigungs-und Ätzmittel besteht aus Flußsäure, einer Magnesiumverbindung, mindestens einer Säure aus der Gruppe Salpetersäure, Phosphorsäure und Schwefelsäure in Form von freier Säure oder in Form ihrer Salze sowie einer bestimmten Sulfonsäure [DE-AS 19 50 560).

Obgleich dieses Reinigungs- und Ätzmittel gewisse Vorteile aufweist, bereitet es Schwierigkeiten, die für den Aufstreichvorgang erforderliche pastöse Konsistenz zu erreichen, die hinwiederum erforderlich ist, um die notwendige Beizsäuremenge pro Flächeneinheit Metall zur Verfügung zu stellen. Die Verwendung beliebig großer Verdickungsmittelmengen führt insoweit ebenfalls nicht weiter als dadurch naturgemäß der Beizsäureanteil zurückgedrängt wird.

Bei Beizpasten z. B. mit Bariumsulfat als Füllmittel generell auftretende Probleme bestehen außerdem darin, daß sich durch längeres Stehen das Füllmittel zum Teil absetzt, so daß die Paste von jeder Anwendung intensiv gerührt und homogenisiert werden muß. Weiterhin können bei Gegenwart flüchtiger Säuren, neben Flußsäure von z. B. Salpetersäure oder Salzsäure, aus der flüssigen Phase giftige Dämpfe entweichen, die beim Öffnen der Behälter die Handhabung erschweren. Schließlich kann auch das Abspülen der Paste von der behandelten Oberfläche Schwierigkeiten bereiten, da sich das Füllmittel in den Metallporen festsetzen kann.

Aufgabe der Erfindung ist es, eine Beiz- und Entrostungspaste zum Reinigen von Metalloberflächen, insbesondere aus Stahl und/oder Aluminium bereitzustellen, die die bekannten, insbesondere vor genannten Nachteile nicht aufweist, die bereits bei vergleichsweise geringen Zusätzen an Füllmitteln pastöse Konsistenz erhält, die sich in einfacher Weise wieder von der Metalloberfläche entfernen läßt und die dennoch mit wirtschaftlich vertretbarem Aufwand herstellbar ist.

Die Aufgabe wird gelöst, indem die Beiz-und Entrostungspaste der eingangs genannten Art entsprechend der Erfindung derart formuliert ist, daß sie zusätzlich eine Mischung von Verbindungen des Calciums sowie des dreiwertigen Eisens und/oder Aluminiums enthält und eine Acidität entsprechend wenigstens 10 Gew.-% freier Säure (berechnet als 100%iges HF) aufweist.

Die pastöse Konsistenz wird bereits bei relativ geringen Zusätzen erhalten, was um so überraschender ist, als Calcium bzw. dreiwertiges Eisen oder Aluminium, jeweils allein eingesetzt, nicht die erwünschten Effekte erbringen.

In bevorzugter Ausgestaltung der Erfindung beträgt der Gehalt der Beiz- und Entrostungspaste an Calcium- sowie Eisen- und/oder Aluminiumverbindung insgesamt 1 bis 10 Gew.-%, insbesondere 2 bis 7 Gew.-% (berechnet als Kation).

Weiterhin ist es vorteilhaft, den Gehalt an Calcium- sowie Eisen- und/oder Aluminiumverbindung derart einzustellen, daß er dem molaren Verhältnis von 3 : 1 bis 1 : 3,vorzugsweise bis 1 : 1 genügt (die Verbindungen als Kation gerechnet).

Diese Zusätze werden am besten in Form der löslichen Salze gemacht. Sie können jedoch auch in Form anderer Verbindungen, wie Oxide, Hydroxide, Sulfate und Phosphate, eingebracht werden.

Besonders wirksame Beiz- und Entrostungspasten werden erhalten, wenn ihnen zusätzlich noch Verbindungen mit Nitrat-, Sulfat-, Phosphat- und/oder Chloridionen einverleibt werden. Bevorzugt findet Nitrat Anwendung, insbesondere wenn eine Reinigung von legierten Stählen, insbesondere von Chrom- oder Nickelstählen, wie 1.4301, 1.4541, 1.4401, 1.4571, beabsichtigt ist. Der Anteil dieser Anionen wird dabei zweckmäßigerweise derart bemessen, daß in der fertigen Beiz- und Entrostungspaste das Verhältnis des Fluoridgehalts zur Summe der Sulfat-, Phosphat-, Nitrat- und/oder Chloridgehalte 3 : 1 bis 1 : 6, vorzugsweise 1 : 1 bis 1 : 4, beträgt.

Die Einbringung der einzelnen Zusätze kann in Form von Säuren oder Salzen, insbesondere der Calcium-, Eisen- oder Aluminiumsalze erfolgen. Es sind jedoch auch Alkalisalze möglich. Bei der Herstellung der Beiz- und Entrostungspaste ist lediglich dafür Sorge zu tragen, daß eine Komponente bzw. mindestens einTeil hiervon in Form freier Säure eingebracht wird, so daß die Bedingung hinsichtlich der einzustellenden Mindestacidität erfüllt ist.

Eine besonders schnell wirkende Beiz- und Entrostungspaste weist eine Acidität entsprechend 15 bis 30 Gew.-% freier Säure (berechnet als 100%iges HF) auf.

Zur Herstellung der Beiz- und Entrostungspaste können die einzelnen Calcium-bzw. Eisen- und/oder Aluminiumverbindungen in verschiedenen Säuren vorgemischt und dann die einzelnen Mischungen vereinigt werden. Es können jedoch auch die Calcium- bzw. Eisen und/oder Aluminiumverbindungen in die vorvermischten Säuren eingerührt worden.

Im übrigen wird die Mischung bis zur erfolgten Verdickung gerührt oder aber noch flüssig in geeignete Behälter gefüllt. Im letzteren Fall erfolgt dann die Verdickung von selbst während der Lagerung.

Die erfindungsgemäßen Beiz- und Entrostungspasten können wie hergestellt zur Anwendung kommen, wobei Pinselauftrag die üblichste Aufbringungsart ist. Im Bedarfsfall ist es jedoch auch möglich, die Beiz- und Entrostungspaste zu verdünnen und im Spritzverfahren auf die Metalloberfläche aufzubringen.

Die Erfindung wird anhand der folgenden Beispiele beispielsweise und näher erläutert.

### Beispiel 1

Es wurde eine Beiz- und Entrostungspaste aus den Komponenten

hergestellt. Die Paste hatte eine Dichte von ca. 1,25 g/cm³ und war durchscheinend. Es trat weder eine Abscheidung der festen Bestandteile der Paste auf noch war eine Entwicklung roter nitroser Dämpfe bei der Lagerung feststellbar.

Die Beiz- und Entrostungspaste konnte ohne wesentliche Änderung der Konsistenz in gewissen Grenzen mit Wasser oder Säuren verdünnt werden.

Die Paste wurde zum Reinigen von legiertem Stahl eingesetzt. Mit 1 kg konnten ca. 120 lfm einer Schweißnaht (bei etwa 5 cm breitem Auftrag) gereinigt werden.

### Beispiel 2

Eine Beiz- und Entrostungspaste zum Reinigen von Aluminiumoberflächen wurde hergestellt aus

Die Mischung war zunächst dünnflüssig, wurde aber nach längerem Stehen salbig, ohne sich zu entmischen.

1 kg der auf diese Weise gewonnenen Beiz- und Entrostungspaste reichte zur Behandlung von ca. 10 m²Aluminiumoberfläche aus.

### Beispiel 3

Zum Vergleich wurde eine für die Reinigung von Schweißnähten auf legiertem Stahl bestimmte Beiz- und Entrostungspaste aus

hergestellt. Diese Paste hatte eine Dichte von ca. 2 g/cm³.

Nach einiger Lagerung setzte sich das Füllmittel ab, so daß zwei Phasen entstanden. Außerdem hatten sich im Luftraum des Behälters nitrose Dämpfe entwickelt.

## Patentansprüche

1. Beiz- und Entrostungspaste zum Reinigen von Metalloberflächen, insbesondere aus Stahl und/ oder Aluminium, mit einem Gehalt an Fluoridionen, dadurch gekennzeichnet, daß sie zusätzlich eine Mischung von Verbindungen des Calciums sowie des dreiwertigen Eisens und/oder Aluminiums enthält und eine Acidität entsprechend wenigstens 10 Gew.-% freier Säure (berechnet als 100%iges HF) aufweist.

2. Beiz- und Entrostungspaste nach Anspruch 1, dadurch gekennzeichnet, daß der Gehalt an Calcium sowie Eisen und/oder Aluminium insgesamt 1 bis 10 Gew.-%, vorzugsweise 2 bis 7 Gew.-%, (berechnet als Kation) beträgt.

3. Beiz- und Entrostungspaste nach Anspruch 1 oder 2, dadurch gekennzeichnet, daß ihr Gehalt an Calcium sowie Eisen und/oder Aluminium dem molaren Verhältnis von 3 : 1 bis 1 : 3, vorzugsweise bis 1 : 1, genügt.

4. Beiz- und Entrostungspaste nach Anspruch 1, 2 oder 3, dadurch gekennzeichnet, daß sie zusätzlich Verbindungen mit Nitrat-, Sulfat-, Phosphat- und/oder Chloridionen enthält.

5. Beiz- und Entrostungspaste nach einem oder mehreren der Ansprüche 1 bis 4, dadurch gekennzeichnet, daß in ihr das Verhältnis des Fluoridgehalts zur Summe der Sulfat-, Phosphat-, Nitrat-und/oder Chloridgehalte 3 : 1 bis 1 : 6, vorzugsweise 1 : 1 bis 1 : 4, beträgt.

6. Beiz- und Entrostungspaste nach einem oder mehreren der Ansprüche 1 bis 5, dadurch gekennzeichnet, daß sie eine Acidität entsprechend 15 bis 30 Gew.-% freier Säure (berechnet als 100%iges HF) aufweist.

## Claims

1. Pickling and rust removing paste for cleaning metal surfaces, particularly of steel and/or aluminum, with a content of fluoride, characterized in that the paste contains in addition a mixture of compounds of calcium as well as of tervalent iron and/or aluminum and has an acidity corresponding to at least 10% by weight of free acid (calculated as 100% HF).

2. Pickling and rust removing paste according to claim 1, characterized in that the content of calcium as well as of iron and/or aluminum totally amounts to 1 to 10% by weight, preferably to 2 7% by weight (calculated as the cation).

3. Pickling and rust removing paste according to claim 1 or 2, characterized in that the content of calcium as well as of iron and/or aluminium is within a molar ratio of 3 : 1 to 1 : 3, preferably to 1 : 1.

4. Pickling and rust removing paste according to claim 1, 2 or 3, characterized in that the paste contains in addition compounds of nitrate, sulfate, phosphate and/or chloride.

5. Pickling and rust removing paste, charakterized in that the ratio of the fluoride content to the sum of the sulfate, phosphate, nitrate and/or chloride content is within the range from 3 : 1 to 1 : 6, preferably from 1 : 1 to 1 : 4.

6. Pickling and rust removing paste, charakterized in that the acidity of the paste corresponds to from 15 to 30% by weight of free acid (calculated as 100% HF).

## Revendications

1. Pâte à décaper et à dérouiller pour le nettoyage de surfaces métalliques, en particulier d'acier et/ou d'aluminium, contenant des ions fluorure, caractérisée en ce qu'elle contient en outre un mélange de composés du calcium ainsi que du fer trivalent et/ou de l'aluminium, et présente une acidité correspondant au moins à 10% en poids d'acide libre (calculés en HF à 100%).

2. Pâte à décaper et à dérouiller suivant la revendicazion 1, caractérisée en ce que la teneur en calcium ainsi qu'en fer et/ou en aluminium est au total de 1 à 10% en poids, de préférence de 2 à 7% en poids (calculée en cation).

3. Pâte à décaper et à dérouiller suivant la revendication 1 ou 2, caractérisée en ce que sa teneur en calcium ainsi qu' en fer et/ou aluminium satisfait au rapport molaire de 3 : 1 à 1 : 3, de préférence à 1 : 1.

4. Pâte à décaper et à dérouiller suivant la revendication 1,2, ou 3, caractérisée en ce qu'elle contient en outre des composés aves des ions nitrate, sulfate, phosphate et/ou chlorure.

5. Pâte à décaper et à dérouiller suivant une ou plusieurs des revendications 1 à 4, caractérisée en ce que le rapport de la teneur en fluorure à la somme des teneurs en sulfate, phosphate, nitrate et/ou chlorure est de 3 : 1 à 1 : 6, de préférence de 1 : 1 à 1 : 4.

6. Pâte à décaper et à drouiller suivant une ou plusieurs des revendications 1 à 5, caractérisée en ce qu'elle présente une acidité correspondant à 15 à 30% en poids d'acide libre (calculée en HF à 100%).
